# EUROPÄISCHE PATENTSCHRIFT

(11) **EP 2 932 102 B1**
(45) Veröffentlichungstag und Bekanntmachung des Hinweises auf die Patenterteilung: **01.03.2017**
(21) Anmeldenummer: 13820745.1
(22) Anmeldetag: 11.12.2013
(51) Int. Cl.: C22F 1/10, F04D 13/02, C22C 19/05, F04D 29/02

(54) **SPALTTOPF FUER MAGNETGEKUPPELTE PUMPEN SOWIE HERSTELLUNGSVERFAHREN**
CAN FOR MAGNETICALLY COUPLED PUMPS AND PRODUCTION PROCESS
CHEMISE D'ENTREFER POUR POMPES À COUPLAGE MAGNÉTIQUE ET PROCÉDÉ DE FABRICATION DE LADITE CHEMISE

(30) Priorität: 11.12.2012 DE 102012024130
(43) Veröffentlichungstag der Anmeldung: 21.10.2015
(73) Patentinhaber: Klaus Union GmbH & Co. KG, 44795 Bochum (DE)
(72) Erfinder: ESCHNER, Thomas, 44797 Bochum (DE)
(74) Vertreter: Isfort, Olaf
(86) Internationale Anmeldenummer: PCT/EP2013/076195
(87) Internationale Veröffentlichungsnummer: WO 2014/090863

(56) Entgegenhaltungen:
- EP-A1- 1 398 510
- DE-A1-102009 049 904
- GB-A- 2 236 113
- US-A- 3 473 922

## Beschreibung

Die Erfindung betrifft einen Spalttopf zur Anordnung in einem Spalt zwischen einem Treiber und einem Läufer einer magnetgekuppelten Pumpe, sowie ein Verfahren zum Herstellen des Spalttopfes.

Bei der Förderung von Fluiden, insbesondere im Chemiebereich, müssen meist hohe Anforderungen an die Dichtigkeit von Förderleitungen und Pumpen gestellt werden. Gleichzeitig muss ein guter Wirkungsgrad der Pumpen sichergestellt sein. Pumpen mit ausschließlich statischen Dichtungen, also ohne Wellendichtungen, können besonders fluiddicht ausgeführt sein. Magnetgekuppelte Pumpen können statisch abgedichtet werden, indem ein feststehender Spalttopf zwischen einem antriebsseitigen Treiber und einem magnetisch angetriebenen, abtriebsseitigen Läufer angeordnet ist und den Läufer umgibt. Der Spalttopf ist im Magnetfeld zwischen Treiber und Läufer angeordnet, und die magnetischen Kräfte werden durch den Spalttopf hindurch übertragen. An den Läufer kann ein Pumpenlaufrad gekoppelt sein. Treiber und Läufer sind mit Permanentmagneten versehen und möglichst nahe aneinander angeordnet, um einen effizienten Antrieb bereitstellen zu können. Die Wandstärke der Seitenwandung des Spalttopfs gibt dabei vor, wie groß der Abstand bzw. Spalt zwischen Treiber und Läufer mindestens sein muss.

Häufig beträgt der Abstand und damit die Breite des zwischen Treiber und Läufer gebildeten Luftspalts z.B. nur etwa 4 mm, und der Spalttopf hat dann eine Wandstärke von z.B. 2 mm. Ein enger Spalt bzw. eine sehr knappe Auslegung der Wandstärke des Spalttopfes im Hinblick auf eine minimale Breite des Spalts liefert Vorteile beim Wirkungsgrad, insbesondere hinsichtlich einer Minimierung von Antriebsverlusten, reduziert aber gleichzeitig einen Sicherheitsfaktor und möglicherweise auch die Lebensdauer des Spalttopfes, je nachdem welche Fluide zu fördern sind. Um dennoch einen möglichst engen Spalt realisieren zu können, ist es von Interesse, den Spalttopf aus einem qualitativ besonders hochwertigen Werkstoff herzustellen, welcher neben einer hohen Festigkeit, insbesondere einer hohen Härte, auch eine gute Korrosionsbeständigkeit aufweist. Die Korrosionsbeständigkeit ist dabei gerade im Hinblick auf eine möglichst geringe Wandstärke der Seitenwandung von Bedeutung. Gleichzeitig soll der Spalttopf aber auch nachbearbeitet, insbesondere kaltumgeformt, werden können, um durch Umformverfahren die Geometrie der Seitenwandung einstellen zu können. Nickelbasislegierungen haben sich bisher als taugliches Material für Spalttöpfe erwiesen.

Aus der EP 1 398 510 A1 ist ein Nasslaufkreiselpumpenaggregat mit einem Asynchronmotor bekannt, dessen Rotor aus einem Rotorblechpaket aufgebaut ist, das mit aus Kupfer bestehenden Kurzschlussstäben durchsetzt ist, wobei der Rotor in einem Spaltrohr läuft und das Spaltrohr aus ferritischem, rostfreiem Stahl besteht.

Die DE 10 2009 049 904 A1 betrifft eine Trennwand für einen Elektromotor, umfassend einen Stator und eine an einem Gleitkörper drehbar gelagerte Läufereinheit, wobei die Trennwand abdichtend zwischen dem Stator und der Läufereinheit anordbar ist und wobei ein Halteelement mit einer geschlossenen Oberfläche integral mit der Trennwand aus einem nichtrostenden tiefziehfähigen Material ausgebildet ist.

Aufgabe ist, einen Spalttopf bereitzustellen, bei welchem neben guten strukturellen Werkstoffeigenschaften auch eine hohe Korrosionsbeständigkeit sichergestellt werden kann. Auch eine Aufgabe ist, den Spalttopf so auszuführen, dass er auf einfache Weise in eine Sollgeometrie gebracht werden kann. Nicht zuletzt ist es Aufgabe, einen Spalttopf so auszuführen, dass ihm auf einfache Weise eine hohe Werkstoffhärte verliehen werden kann.

Zumindest eine dieser Aufgaben wird durch einen Spalttopf gemäß Anspruch 1 sowie durch ein Verfahren gemäß Anspruch 9 gelöst. Vorteilhafte Weiterbildungen der Erfindung sind Gegenstand der Unteransprüche.

Ein erfindungsgemäßer Spalttopf, der z.B. zur Anordnung in einem Spalt zwischen einem Treiber und einem Läufer einer magnetgekuppelten Pumpe oder auch in einer Spaltrohrmotorpumpe verwendet werden kann, weist auf:
- ein Flanschteil, z.B. zum Verbinden des Spalttopfes mit der Pumpe oder dem Motor;
- einen Boden;
- eine in montiertem Zustand des Spalttopfes in dem Spalt anordenbare Seitenwandung, die zumindest teilweise aus einem Werkstoff mit einem Nickelbestandteil besteht.

Erfindungsgemäß wird vorgeschlagen, dass der Werkstoff eine Nickel-Chrom-Legierung ist, welche mindestens 50 Gewichtsprozent Nickel und 17 bis 21 Gewichtsprozent Chrom aufweist. Hierdurch kann ein besonders beständiger Spalttopf bereitgestellt werden.

Bevorzugt besteht nicht nur ein Teil der Seitenwandung aus dem Werkstoff, sondern die Seitenwandung einheitlich aus dem Werkstoff, insbesondere dann wenn die Seitenwandung im Hinblick auf eine minimale Materialstärke ausgelegt ist. Wahlweise kann der gesamte Spalttopf aus dem Werkstoff bestehen, obgleich insbesondere für das Flanschteil auch abweichende, insbesondere kostengünstigere Werkstoffe gewählt werden können.

Bevorzugt weist der Werkstoff Kobalt (Co) auf, und der Kobalt-Anteil ist maximal 1 Gewichtsprozent. Weiter bevorzugt weist der Werkstoff Bor (B) auf, und der Bor-Anteil ist maximal 0,006 Gewichtsprozent.

Als ein Boden des Spalttopfes ist dabei bevorzugt ein Abschnitt zu verstehen, welcher den Spalttopf an einem Ende topfförmig abschließt und dabei in die Seitenwandung übergeht.

Als ein Flanschteil des Spalttopfes ist dabei bevorzugt ein Abschnitt zu verstehen, welcher dazu ausgebildet ist, den Spalttopf in einer definierten Lage und Ausrichtung in der Pumpe anzuordnen und zu fixieren.

Gemäß einem Ausführungsbeispiel ist der Werkstoff eine Nickel-Chrom-Eisenlegierung, insbesondere eine Nickellegierung mit der Bezeichnung Alloy 718 (Nicofer 5219 Nb), wobei der Nickelanteil maximal 55 Gewichtsprozent ist und der Eisenanteil zwischen 10 und 25 Gewichtsprozent beträgt. Mit anderen Worten betrifft die Erfindung die Verwendung einer geeigneten Nickel-Chrom-Eisenlegierung für einen Spalttopf, der zur Anordnung in einem Spalt zwischen einem Treiber und einem Läufer einer magnetgekuppelten Pumpe ausgebildet ist. Ein solcher Werkstoff kann eine Nickel-Chrom-Eisenlegierung sein, die eine hohe Festigkeit aufweist und daher besonders für Spalttöpfe zweckdienlich ist, die in bei hohen Drücken arbeitenden Pumpen eingesetzt werden. Gleichzeitig ist er in bestimmten Zuständen gut umformbar, insbesondere in einem lösungsgeglühten Zustand, und kann daher auf einfache Weise nachbearbeitet werden, beispielsweise durch Drückwalzen. Vorteilhaft ist ferner, dass eine Wasserstoffversprödung bei diesem Werkstoff nicht auftritt, so dass mit einer Pumpe mit einem derartigen Spalttopf auch wasserstoffhaltige Medien gefördert werden können.

Ein solcher Werkstoff liefert ferner den Vorteil, dass er härtbar ist, ohne dass Verformungen auftreten. Hierdurch kann auf einfache Weise ein hochfester Spalttopf bereitgestellt werden, welcher eine hohe Maßgenauigkeit aufweist, so dass ein Luftspalt in der Pumpe besonders eng ausgeführt werden kann. Das Härten kann dadurch erfolgen, dass eine Wärmebehandlung über einen vordefinierten Zeitraum und bei einer vordefinierten Temperatur auf zumindest einem vordefinierten Temperaturniveau erfolgt. Zur Vermeidung von Spannungsrissen ist ein vorausgehendes Lösungsglühen zweckdienlich. Das Lösungsglühen kann bevorzugt bei den folgenden Parametern erfolgen:
▪ in einem Ofen eine Temperatur im Bereich von 960 °C, insbesondere 960 °C ± 15 °C, bevorzugt genau 960 °C erzeugen;
▪ den Spalttopf in dem Ofen mindestens 60 Minuten lösungsglühen, wobei in Abhängigkeit von der Wandstärke der Spalttopf die Haltezeit mindestens 3 Minuten pro Millimeter Wandstärke beträgt;
▪ nach dem Lösungsglühen Abschrecken, insbesondere im Wasserbad.

Zwar sind mit dem Werkstoff auch eine Reihe anderer Lösungsglühvorgange möglich, insbesondere in einem Temperaturbereich von 940 bis 1080 °C, und das Abschrecken kann auch in Luft erfolgen, jedoch hat sich gezeigt, dass insbesondere für die Seitenwandung der zuvor beschriebene Lösungsglühvorgang zu bevorzugen ist.

Eine Härtemessung erfolgt dabei bevorzugt vor und nach der Wärmebehandlung.

Es ist zu empfehlen, den Spalttopf frei von Fetten, Ölen Schmierstoffen oder anderen Verunreinigungen zu halten, bevor er wärmebehandelt wird.

Das Einstellen der Härte des Werkstoffs kann bevorzugt bei den folgenden Parametern erfolgen:
▪ in einem Ofen eine Temperatur im Bereich von 720 °C, insbesondere 720 °C ± 8 °C, bevorzugt genau 720 °C erzeugen, wobei der Schritt ein Kühlen des Ofens von der Temperatur fürs Lösungsglühen auf die Härtetemperatur umfassen kann;
▪ den Spalttopf in dem Ofen für eine erste Haltezeit von etwa 8 Stunden, bevorzugt genau 8 Stunden bei der Temperatur wärmebehandeln;
▪ die Temperatur in dem Ofen auf etwa 620 °C, insbesondere 620 °C ± 8 °C, bevorzugt genau 620 °C absenken, insbesondere innerhalb einer Zeit von 2 Stunden und in geschlossenem Zustand des Ofens, wobei der Spalttopf in dem Ofen verbleibt;
▪ den Spalttopf in dem Ofen für eine zweite Haltezeit von etwa 8 Stunden, bevorzugt genau 8 Stunden bei der niedrigeren Temperatur wärmebehandeln, wobei die zweite Haltezeit wahlweise ausgedehnt werden kann auf bis zu 12 Stunden, insbesondere aus prozesstechnischen Gründen; und
▪ Abkühlen an ruhender Luft.

Dabei kann es von Bedeutung sein, den Ofen für das Lösungsglühen bereits auf die Solltemperatur zu bringen, bevor das Werkstück in den Ofen verbracht wird.

Gegenüber bisher häufig bei hohen Drücken eingesetzten Titanlegierungen, die der Wasserstoffversprödung unterliegen, ergibt sich somit ein breiteres Einsatzgebiet. Abgesehen davon weist der Werkstoff eine gegenüber Titan größere Härte auf. Ferner liefert der Werkstoff den Vorteil einer hohen Temperaturbeständigkeit, insbesondere bis 600 °C.

Eine solche Legierung liefert eine hohe Festigkeit bei guter Restdehnung, also auch eine ausreichende Duktilität, um eine Nachbearbeitung zu ermöglichen. Dabei kann eine sehr gute Verformbarkeit sichergestellt werden.

Der erfindungsgemäße Spalttopf erhält bevorzugt seine Sollgeometrie durch Drückwalzen der Seitenwandung als spezielle Art der Kaltverformung. Durch das Drückwalzen kann das Topfteil mit einer verhältnismäßig dünnen Seitenwandung bereitgestellt werden, z.B. im Bereich von 1 mm, wobei die Wandstärke der Seitenwandung auch in einem engen Toleranzbereich liegen kann, insbesondere mit Abweichungen kleiner 1/10. Die dünne Wandstärke, aber auch der enge Toleranzbereich, bieten den Vorteil einer hohen Antriebseffizienz bei einer magnetgekuppelten Pumpe, denn Treiber und Läufer der Pumpe können besonders nahe beieinander angeordnet werden. Gleichzeitig können die Herstellungskosten niedrig gehalten werden, da Nacharbeiten an der Seitenwandung des Spalttopfes nicht erforderlich sind. Die Seitenwandung kann mit einer derart hohen Genauigkeit und einem derart engen Toleranzbereich hergestellt werden, dass ein Plandrehen oder Schleifen oder irgendein weiteres Formgebungsverfahren nicht mehr erforderlich ist. Unter Drückwalzen ist dabei bevorzugt ein Kaltverformungsverfahren zu verstehen, bei welchem die Seitenwandung des Spalttopfes auf eine definierte Stärke gebracht wird und eine definierte Ausrichtung erhält, insbesondere eine zylindrische Geometrie mit einer hohen Maßhaltigkeit, d.h. einer geringen Abweichung von der zylindrischen Form in radialer Richtung (Genauigkeit besser 1/10). Dabei kann das Drückwalzen zu einer Verlängerung der zylindrischen Seitenwandung in axialer Richtung führen, ohne dass sich der Durchmesser des Spalttopfes ändert. Als eine Sollgeometrie ist dabei eine Geometrie zu verstehen, welche der Spalttopf am Ende des Herstellungsverfahrens annehmen soll, insbesondere im Bereich der Seitenwandung und des Bodens. Die Sollgeometrie ist bevorzugt durch die jeweilige Wandstärke der Seitenwandung und des Bodens, einen Außendurchmesser und Toleranzbereiche für die jeweiligen Maße definiert. Ein besonderer Vorteil bei der beschriebenen Art der Herstellung ist, dass der Spalttopf in den drucktragenden Bereichen vollständig ohne Schweißnähte auskommt oder, anders ausgedrückt, keine drucktragenden Schweißnähte aufweist.

Die mechanischen Eigenschaften des warm- oder kaltgeformten Werkstoffs des erfindungsgemäßen Spalttopfes bei Raumtemperatur in lösungsgeglühtem Zustand und nach dem Aushärten lassen sich über die Zugfestigkeit (Rm) in N/mm², die Dehngrenze (Rp0.2) in N/mm², die Bruchdehnung (A5) und Einschnürung (Z) in Prozent, die Brinellhärte in HB und die Korngröße in µm definieren:
▪ Zugfestigkeit in N/mm²: 1240 bis 1275;
▪ Dehngrenze in N/mm²: etwa 1035, bevorzugt genau 1035;
▪ Bruchdehnung in Prozent: 6, 10, 12 oder ≥ 14;
▪ Brinellhärte in HB: ≥ 331, insbesondere ≥ 341;
▪ Korngröße in µm: bevorzugt ≤ 127.

Das Elastizitätsmodul kann dabei für Raumtemperatur z.B. im Bereich von 205 kN pro mm² und für 100 °C z.B. im Bereich von 199 kN pro mm² liegen.

Besonders vorteilhaft kann der Werkstoff des erfindungsgemäßen Spalttopfes (durch geeignete Wärmebehandlung) eine Bruchdehnung vorn ≥ 14% und eine Kerbschlagarbeit vorn ≥ 20 Joule, vorzugsweise ≥ 27 Joule aufweisen. Damit erfüllt der erfindungsgemäße Spalttopf die Vorgaben der Druckgeräterichtlinie (Richtlinie 97/23/EG über Druckgeräte). Dies macht den Spalttopf geeignet für den Einsatz in Pumpen, die mit einem inneren Überdruck von mehr als 0,5 bar arbeiten.

Bevorzugt enthält die Legierung einen wesentlichen Gehalt an Niob und Molybdän sowie einen niedrigen Gehalt an Aluminium und Titan. Die prozentualen Anteile in Bezug auf das Gewicht liegen bevorzugt in den folgenden Bereichen, wobei die in Klammern angegebenen Werte sich auf eine Variante der Legierung beziehen, die in korrosiven Medien eingesetzt werden kann, insbesondere Medien, welche H₂S, CO₂ oder Cl aufweisen. Die Änderung der Zusammensetzung betrifft dabei insbesondere die Legierungsbestandteile Kohlenstoff und Niob, aber auch Aluminium und Titan, wobei höhere Kohlenstoff- und Niobanteile Vorteile bei Hochtemperaturanwendungen liefern und niedrigere Kohlenstoff- und Niobanteile bei Anwendungen in korrosiven Medien zu bevorzugen sind:
▪ Nickel zwischen 50 und 55 Prozent;
▪ Chrom zwischen 17 und 21 Prozent;
▪ Molybdän zwischen 2,8 und 3,3 Prozent;
▪ Niob zwischen 4,75 und 5,5 Prozent (Niob und Tantal zusammen zwischen 4,87 und 5,2 Prozent);
▪ Aluminium zwischen 0,2 und 0,8 Prozent (0,4 und 0,6 Prozent);
▪ Titan zwischen 0,65 und 1,15 Prozent (0,8 und 1,15 Prozent);
▪ einen Rest Eisen.

Der Rest Eisen liegt dabei bevorzugt in einem Bereich von 11 bis 24,6 Gewichtsprozent (12 bis 24,13 Gewichtsprozent).

Die Legierung kann weitere Spurenelemente aufweisen, insbesondere bis zu 0,08 Prozent (0,045 Prozent) C, und/oder bis zu 0,35 Prozent Mn, und/oder bis zu 0,35 Prozent Si, und/oder bis zu 0,3 Prozent (0,23 Prozent) Cu, und/oder bis zu 1,0 Prozent Co, und/oder bis zu 0,05 Prozent Ta, und/oder bis zu 0,006 Prozent B, und/oder bis zu 0,015 Prozent (0,01 Prozent) P, und/oder bis zu 0,0015 Prozent (0,01 Prozent) S, und/oder bis zu 5 ppm (10 ppm) Pb, und/oder bis zu 3 ppm (5 ppm) Se, und/oder bis zu 0,3 ppm (0,5 ppm) Bi.

Bevorzugt liegt der Kohlenstoff-Anteil genau bei 0,08 Gewichtsprozent (0,045 Gewichtsprozent) oder in einem Bereich von 75-100 % von 0,08 Gewichtsprozent (0,045 Gewichtsprozent), also zwischen 0,06 und 0,08 Gewichtsprozent (0,03375 und 0,045 Gewichtsprozent). Hierdurch kann eine gute Temperaturbeständigkeit erzielt werden. Wahlweise liegt alternativ oder zusätzlich der Niob-Anteil genau bei 5,5 Gewichtsprozent (5,2 Gewichtsprozent Niob und Tantal zusammen) oder in einem Bereich von 5,25 bis 5,5 Gewichtsprozent (5,1 bis 5,2 Gewichtsprozent Niob und Tantal zusammen). Gemäß einer Variante liegt der Kohlenstoff-Anteil bei 0,00 Gewichtsprozent (0,00 Gewichtsprozent) oder in einem Bereich von 0-25 % von 0,08 Gewichtsprozent (0,045 Gewichtsprozent), also zwischen 0,00 und 0,02 Gewichtsprozent (0,00 und 0,011 Gewichtsprozent). Hierdurch kann eine gute Korrosionsbeständigkeit erzielt werden. Wahlweise liegt alternativ oder zusätzlich der Niob-Anteil genau bei 4,75 Gewichtsprozent (4,87 Gewichtsprozent) oder in einem Bereich von 4,75 bis 5,0 Gewichtsprozent (4,87 bis 4,98 Gewichtsprozent Niob und Tantal zusammen).

Eine solche Legierung liefert den Vorteil einer hohen Temperaturbeständigkeit bis 700 °C bei guter Festigkeit auch im hohen Temperaturbereich. Ferner weisen diese Legierungen eine hohe Ermüdungsfestigkeit, eine gute Zeitstandfestigkeit bis 700 °C und eine gute Oxidationsbeständigkeit bis 1000 °C auf. Auch liefern sie gute mechanische Eigenschaften bei tiefen Temperaturen und eine gute Korrosionsbeständigkeit bei hohen und tiefen Temperaturen sowie eine gute Beständigkeit gegenüber Spannungsrisskorrosion und Lochfraß auf. Die Korrosionsbeständigkeit, speziell gegenüber Spannungsrissen, kann insbesondere durch den Chrom-Anteil sichergestellt werden. Die Legierung kann daher auch in Medien eingesetzt werden, die in der Erdölförderung und Erdölverarbeitung, in H₂S-haltigen Sauergasumgebungen oder im Bereich der Meerestechnik vorliegen.

Dabei liegt die Dichte der Legierung z.B. im Bereich von 8 g/cm³, insbesondere beträgt sie 8,2 g/cm³.

Das Gefüge der Legierung ist austenitisch mit mehreren Phasen, insbesondere den Phasen Karbiden, Laves ([Fe, Cr]2Nb), δ (Ni3Nb) orthorhombisch, γ" (Ni3Nb, Al, Ti) tetragonal raumzentriert, und/oder γ' (Ni3Al, Nb) kubisch-flächenzentriert. Bevorzugt liegt jedenfalls die Phase γ" (Ni3Nb, Al, Ti) tetragonal raumzentriert vor, die durch Ausscheidungshärten eingestellt werden kann. Die Phase γ" (Ni3Nb, Al, Ti) tetragonal raumzentriert liefert eine gute Beständigkeit gegenüber Alterungsdeformationsrissbildung.

Die Herstellung der Legierung kann durch Erschmelzen im Vakuuminduktionsofen und darauffolgendes Elektroschlacke-Umschmelzen erfolgen. Das Umschmelzen kann auch durch ein Vakuum-Lichtbogen-Verfahren erfolgen.

Gemäß einem Ausführungsbeispiel weist der Werkstoff Molybdän auf, wobei der Molybdänanteil zwischen 2,8 und 3,3 Gewichtsprozent beträgt. Hierdurch kann eine gute Korrosionsbeständigkeit erzielt werden, insbesondere unabhängig von dem Temperaturbereich, in welchem der Spalttopf eingesetzt wird.

Gemäß einem weiteren Ausführungsbeispiel weist der Werkstoff Niob auf, wobei der Niobanteil 4,75 bis 5,5 Gewichtsprozent beträgt, oder der Werkstoff weist Niob und Tantal auf, wobei der Anteil von Niob und Tantal zusammen 4,87 bis 5,2 Gewichtsprozent beträgt. Hierdurch kann eine gute Temperaturbeständigkeit eingestellt werden. Der Niobanteil stellt dabei das Ausbilden zumindest einer der folgenden Phasen eines austenitischen Gefüges sicher, wodurch die vorteilhaften Festigkeitswerte des Werkstoffs eingestellt werden können: Phase δ (Ni3Nb) orthorhombisch, Phase γ" (Ni3Nb, Al, Ti) tetragonal raumzentriert, und/oder Phase γ' (Ni3Al, Nb) kubisch-flächenzentriert.

Gemäß einem weiteren Ausführungsbeispiel weist der Werkstoff Aluminium und Titan auf, wobei der Aluminiumanteil zwischen 0,2 und 0,8, bevorzugt 0,4 und 0,6 Gewichtsprozent beträgt und/oder der Titananteil zwischen 0,65 und 1,15, bevorzugt 0,8 und 1,15 Gewichtsprozent beträgt. Hierdurch können besonders gute mechanische Eigenschaften erzielt werden, insbesondere weil Aluminium und Titan das Ausbilden zumindest einer der folgenden Phasen eines austenitischen Gefüges sicherstellen können: Phase γ" (Ni3Nb, Al, Ti) tetragonal raumzentriert, und/oder Phase γ' (Ni3Al, Nb) kubisch-flächenzentriert.

Gemäß einem weiteren Ausführungsbeispiel ist der Werkstoff eine Nickel-Chrom-Molybdänlegierung, insbesondere die Nickellegierung Hastelloy C-22HS oder eine der Varianten dieser Legierung, wobei der Chromanteil 21 Gewichtsprozent beträgt und der Nickelanteil mindestens 56 Gewichtsprozent, insbesondere 56,6 Gewichtsprozent, ist und der Molybdänanteil 17 Gewichtsprozent beträgt. Mit anderen Worten betrifft die Erfindung die Verwendung einer geeigneten Nickel-Chrom-Molybdänlegierung für einen Spalttopf, z.B. zur Anordnung in einem Spalt zwischen einem Treiber und einem Läufer einer magnetgekuppelten oder für eine Spaltrohrmotorpumpe. Ein solcher Werkstoff ist eine Nickel-Chrom-Molybdänlegierung, die eine hohe Korrosionsbeständigkeit und eine hohe Duktilität bei gleichzeitig hoher Steifigkeit und damit auch Formstabilität bzw. Maßhaltigkeit in Bezug auf eine erzeugte Sollgeometrie aufweist.

Die Legierungsbestandteile liegen bevorzugt bei den folgenden Werten in Gewichtsprozent:
- Nickel als Hauptbestandteil in einem Prozentanteil abhängig von den Prozentanteilen der weiteren Bestandteile, mindestens jedoch 56,6 Prozent;
- Chrom (Cr): 21 Prozent;
- Molybdän (Mo): 17 Prozent;
- Eisen (Fe): maximal 2 Prozent;
- Kobalt (Co): maximal 1 Prozent;
- Wolfram (W): maximal 1 Prozent;
- Mangan (Mn): maximal 0,8 Prozent;
- Aluminium (Al): maximal 0,5 Prozent;
- Silizium (Si): maximal 0,08 Prozent;
- Kohlenstoff (C): maximal 0,01 Prozent;
- Bor (B): maximal 0,006 Prozent.

Ein solcher Werkstoff kann auf einfache Weise nach einer vorausgehenden Umformung gehärtet werden. Er ist hochverfestigend durch Auslagerungshärtung nach Kaltumformung, insbesondere ohne zwischenzeitliches Lösungsglühen. Die erreichbare Härte ist eine Funktion des Umformungsgrades. Dies liefert den Vorteil, dass z.B. ein Drückwalzen der Seitenwandung des Spalttopfes erfolgen kann, um eine definierte Wandstärke einzustellen, und dass nach dem Drückwalzen ein Härten der Seitenwandung erfolgt. Ein Kaltumformen, insbesondere Drückwalzen erfolgt dabei bevorzugt nach einem Lösungsglühen. Dabei können die Vorteile einer hohen Maßgenauigkeit mit den Vorteilen einer hohen Festigkeit auf einfache Weise miteinander kombiniert werden. Der Werkstoff ist ferner von hoher Säurebeständigkeit, was dessen Verwendung für Pumpen in der chemischen Industrie (Chemiepumpen) besonders interessant macht.

Bevorzugt weist der Werkstoff Wolfram auf, was ihn von der zuvor beschriebenen Nickel-Chrom-Eisenlegierung unterscheidet.

Die Festigkeit des Werkstoffs kann durch eine Wärmebehandlung eingestellt werden, bei welcher Ni₂(Mo, Cr)-Partikel gebildet werden, wobei die Wärmebehandlung bevorzugt in einem Temperaturbereich von 605 bis 705 °C vorgenommen wird. Die gute Korrosionsbeständig der Legierung kann jedoch auch bereits allein durch ein Lösungsglühen (annealing) erzielt werden.

Bevorzugt wird das Wärmebehandeln zum Einstellen einer höheren Härte bei den folgenden Parametern durchgeführt:
- Wärmebehandeln in einem Ofen bei 705 °C, insbesondere über eine Dauer von 16 Stunden;
- Abkühlen des Ofens auf 605 °C;
- Wärmebehandeln in dem Ofen bei 605 °C, insbesondere über eine Dauer von 32 Stunden; und
- Abkühlen an Luft.

Die Dichte liegt bevorzugt im Bereich von 8,6 g/cm³ im lösungsgeglühten Zustand oder 8,64 g/cm³ im gehärteten Zustand.

Das Elastizitätsmodul liegt dabei für Raumtemperatur z.B. im Bereich von 223 GPa (bzw. kN/mm²) und für 100 °C z.B. im Bereich von 218 GPa (bzw. kN/mm²). Die mechanischen Eigenschaften des umgeformten Werkstoffs bei Raumtemperatur in lösungsgeglühtem Zustand lassen sich über die Zugfestigkeit (Rm) in N/mm², die Dehngrenze (Rp0.2) in N/mm², die Bruchdehnung (A5) und Einschnürung (Z) in Prozent, die Brinellhärte in HB und die Korngröße in µm definieren, wobei die ersten Werte sich auf kaltgeformte Bauteile beziehen und die zweiten Werte in Klammern auf warmgeformte Bauteile:
▪ Zugfestigkeit in Mpa bzw. N/mm²: etwa 837 (806);
▪ Dehngrenze in Mpa bzw. N/mm²: etwa 439 (376);.

Durch das Aushärten können die Werte wie folgt eingestellt werden:
▪ Zugfestigkeit in Mpa bzw. N/mm²: etwa 1230 (1202);
▪ Dehngrenze in Mpa bzw. N/mm²: etwa 759 (690);

Die erzielbaren Härten liegen dabei in den folgenden Bereichen, in Abhängigkeit der Dauer von einem vor dem Härten durchgeführten Lösungsglühen, wobei die Härtewerte nach Rockwell bestimmt wurden, entweder nach Skala B (Härtewerte in der Einheit Rb) oder C (Härtewerte in der Einheit Rc).

| Materialform | Härte [Rb] oder [Rc] | |
|---|---|---|
| | geglüht | Ausgehärtet |
| Platte | 92 Rb | 30 Rc |
| dünnwandiges Blech | 90 Rb | 30 Rc |
| Barren/Stange | 88 Rb | 30 Rc |

Für Raumtemperatur bei einer kaltumgeformten Seitenwandung des Spalttopfes in Abhängigkeit vom Umformgrad (in Prozent) können durch ein Auslagerungshärten folgende Härtewerte der Seitenwandung eingestellt werden:

| | Härte [Rc] nach Umformgrad [%] | | | | | |
|---|---|---|---|---|---|---|
| Dauer des Aushärtens [h] | 0% | 10% | 20% | 30% | 40% | 50% |
| 0 | < 20 | 29 | 35 | 37 | 40 | 45 |
| 1 | < 20 | 27 | 33 | 38 | 41 | 47 |
| 4 | < 20 | 26 | 33 | 39 | 41 | 48 |
| 10 | < 20 | 35 | 40 | 41 | 45 | 51 |

| | | | | | | |
|---|---|---|---|---|---|---|
| 24 | < 20 | 40 | 43 | 44 | 48 | 52 |

Wie aus der obenstehenden Tabelle hervorgeht, hängt die erreichbare Härte von dem Umformungsgrad ab. Je höher der Umformungsgrad ist, desto höher ist die erreichbare Härte.

Gemäß einem weiteren Ausführungsbeispiel weist der Werkstoff Eisen auf, wobei der Eisenanteil maximal 2 Gewichtsprozent beträgt.

Gemäß einem weiteren Ausführungsbeispiel ist die Seitenwandung eine durch einen Umformschritt in eine Sollgeometrie gebrachte Seitenwandung, die einen Umformungsgrad über 10 Prozent aufweist, bevorzugt zwischen 20 und 50 Prozent, weiter bevorzugt zwischen 30 und 40 Prozent, insbesondere 35 Prozent. Durch das Umformen kann durch ein darauffolgendes Härten eine besonders hohe Härte erzielt werden.

Die Erfindung betrifft auch ein Verfahren zum Herstellen eines Spalttopfes zur Anordnung in einem Spalt zwischen einem Treiber und einem Läufer einer magnetgekuppelten Pumpe, mit den Schritten:
- Ausbilden eines Flanschteils der Spalttopf zum Verbinden des Spalttopfes mit der Pumpe;
- Ausbilden eines Bodens des Spalttopfes;
- Ausbilden einer in montiertem Zustand des Spalttopfes in dem Spalt anordenbaren Seitenwandung zumindest teilweise aus einem Werkstoff mit einem Nickelbestandteil, wobei die Seitenwandung durch einen Umformschritt, insbesondere durch Drückwalzen, in eine Sollgeometrie gebracht wird.

Dabei wird erfindungsgemäß als Werkstoff eine Nickel-Chrom-Legierung in einem lösungsgeglühten Zustand gewählt, welche mindestens 50 Gewichtsprozent Nickel und 17 bis 21 Gewichtsprozent Chrom aufweist, wobei nach dem Umformen ein Härten durch eine Wärmebehandlung erfolgt.

Das Härten kann dabei wahlweise direkt oder nach einem zwischenzeitlichen Lösungsglühen erfolgen. Das Härten erfolgt bevorzugt durch eine Wärmebehandlung im Temperaturbereich von 605 bis 728 °C, insbesondere über eine Dauer von 18 bis 48 Stunden, wobei die Wärmebehandlung jedenfalls zweistufig in Bezug auf die gewählte Temperatur ist und eine jeweilige Stufe für mindestens 8 Stunden eingehalten wird.

Gemäß einem Ausführungsbeispiel ist das Umformen ein Kaltumformen, wobei nach dem Kaltumformen ein Auslagerungshärten erfolgt, insbesondere in einem Temperaturbereich von 605 bis 728 °C und ohne zwischenzeitliches Lösungsglühen nach der Kaltumformung. Das Kaltumformen ist bevorzugt ein Drückwalzen. Das Auslagerungshärten kann wahlweise direkt nach dem Kaltumformen oder nach einem Zwischenschritt zum Lösungsglühen erfolgen. Für die beschriebene Nickel-Chrom-Molybdänlegierung erfolgt das Auslagerungshärten bevorzugt ohne Lösungsglüh-Zwischenschritt. Dabei kann bei steigenden Härtezeiten ein steigende Härte erzielt werden, wobei die Härtezeiten z.B. im Bereich von 1, 4, 10, 24 oder 32 Stunden gewählt werden, bevorzugt 32 Stunden bei 605 °C, da durch die längere Dauer die Härte Rc nach Rockwell-Skala C um über 10 Prozent gesteigert werden kann.

Ausführungsbeispiele der Erfindung werden im Folgenden anhand der Zeichnungen beschrieben. Es zeigen:
- Figur 1:: ein Diagramm zu typischen Kurzzeiteigenschaften einer Legierung gemäß einem ersten Ausführungsbeispiel der Erfindung;
- Figur 2:: ein Diagramm zu typischen Zeitstandfestigkeiten der Legierung gemäß dem ersten Ausführungsbeispiel der Erfindung; und
- Figur 3:: in einer schematischen Darstellung einen Spalttopf mit einem Werkstoff gemäß dem ersten oder zweiten Ausführungsbeispiel der Erfindung.

In der Fig. 1 sind typische Kurzzeiteigenschaften einer Nickel-Chrom-Eisenlegierung in einem lösungsgeglühten und ausgehärteten Zustand als Funktion der Temperatur in °C gezeigt. Dem Diagramm kann entnommen werden, dass in einem Temperaturbereich von Raumtemperatur bis 600 °C recht konstante mechanische Eigenschaften vorliegen, was insbesondere für die Bruchdehnung (A5) und die Einschnürung (Z) gilt, was Vorteile im Hinblick auf eine gute Maßgenauigkeit der Spalttopf liefert.

In der Fig. 2 sind typische Zeitstandfestigkeiten der Nickel-Chrom-Eisenlegierung in einem lösungsgeglühten und ausgehärteten Zustand als Funktion der Zeit in Stunden gezeigt, wobei die Zeit logarithmisch aufgetragen ist, und wobei die Zeitstandfestigkeiten auf der y-Achse in N/mm² angegeben sind. Dem Diagramm kann entnommen werden, dass selbst über eine Zeit von 10⁵ Stunden entsprechend gut 11 Jahren bei Temperaturen unter 500 °C ein Verlust mechanischer Festigkeiten kaum spürbar ist.

In der Fig. 3 ist eine Spalttopf 1 gezeigt, der symmetrisch in Bezug auf eine Symmetrieachse S ausgebildet ist und einen Boden 2, eine Seitenwandung 3 sowie ein Flanschteil 4 aufweist. Die Spalttopf 1 weist eine Nickel-Chrom-Legierung auf, ist also teilweise oder vollständig aus einem Werkstoff ausgeführt, welcher aus Nickel und Chrom und weiteren Legierungsbestandteilen gebildet werden kann. Eine teilweise Ausführung des Spalttopfes in dem Werkstoff kann z.B. nur die Seitenwandung 3 betreffen. Bevorzugt ist zumindest die Seitenwandung 3 vollständig aus dem Werkstoff gebildet.

### Bezugszeichenliste

- 1: Spalttopf
- 2: Boden
- 3: Seitenwandung
- 4: Flanschteil

- S: Symmetrieachse

## Patentansprüche

1. Spalttopf (1) mit:
- einem Flanschteil (4);
- einem Boden (2);
- einer in montiertem Zustand des Spalttopfes in einem Spalt anordenbaren Seitenwandung (3), die zumindest teilweise aus einem Werkstoff mit einem Nickelbestandteil besteht,
**dadurch gekennzeichnet, dass** der Werkstoff eine Nickel-Chrom-Legierung ist, welche mindestens 50 Gewichtsprozent Nickel und 17 bis 21 Gewichtsprozent Chrom aufweist.

2. Spalttopf nach Anspruch 1, **dadurch gekennzeichnet, dass** der Werkstoff eine Nickel-Chrom-Eisenlegierung ist, wobei der Nickelanteil maximal 55 Gewichtsprozent ist und der Eisenanteil zwischen 10 und 25 Gewichtsprozent beträgt.

3. Spalttopf nach Anspruch 2, **dadurch gekennzeichnet, dass** der Werkstoff Molybdän aufweist, wobei der Molybdänanteil zwischen 2,8 und 3,3 Gewichtsprozent beträgt.

4. Spalttopf nach einem der Ansprüche 1 bis 3, **dadurch gekennzeichnet, dass** der Werkstoff Niob aufweist, wobei der Niobanteil 0,5 bis 10, vorzugsweise 3 bis 7, besonders bevorzugt 4,75 bis 5,5 Gewichtsprozent beträgt, oder dass der Werkstoff Niob und Tantal aufweist, wobei der Anteil von Niob und Tantal zusammen 0,5 bis 10, vorzugsweise 3 bis 7, besonders bevorzugt 4,87 bis 5,2 Gewichtsprozent beträgt.

5. Spalttopf nach einem der Ansprüche 1 bis 4, **dadurch gekennzeichnet, dass** der Werkstoff Aluminium und Titan aufweist, wobei der Aluminiumanteil zwischen 0,2 und 0,8, bevorzugt 0,4 und 0,6 Gewichtsprozent beträgt und/oder der Titananteil zwischen 0,65 und 1,15, bevorzugt 0,8 und 1,15 Gewichtsprozent beträgt.

6. Spalttopf nach einem der Ansprüche 1, **dadurch gekennzeichnet, dass** der Werkstoff eine Nickel-Chrom-Molybdänlegierung ist, wobei der Chromanteil 21 Gewichtsprozent beträgt und der Nickelanteil mindestens 56 Gewichtsprozent, insbesondere 56,6 Gewichtsprozent, ist und der Molybdänanteil 17 Gewichtsprozent beträgt.

7. Spalttopf nach Anspruch 6, **dadurch gekennzeichnet, dass** der Werkstoff Eisen aufweist, wobei der Eisenanteil maximal 2 Gewichtsprozent beträgt.

8. Spalttopf nach Anspruch 6 oder 7, **dadurch gekennzeichnet, dass** die Seitenwandung (3) eine durch einen Umformschritt in eine Sollgeometrie gebrachte Seitenwandung (3) ist, die einen Umformungsgrad über 10 Prozent aufweist, bevorzugt zwischen 20 und 50 Prozent, weiter bevorzugt zwischen 30 und 40 Prozent, insbesondere 35 Prozent.

9. Spalttopf nach einem der Ansprüche 1 bis 8, **dadurch gekennzeichnet, dass** er keine drucktragenden Schweißnähte aufweist.

10. Verfahren zum Herstellen eines Spalttopfes (1), mit den Schritten:
- Ausbilden eines Flanschteils (4) des Spalttopfes (1);
- Ausbilden eines Bodens (2) des Spalttopfes;
- Ausbilden einer in montiertem Zustand des Spalttopfes in einem Spalt anordenbaren Seitenwandung (3) zumindest teilweise aus einem Werkstoff mit einem Nickelbestandteil, wobei die Seitenwandung (3) durch einen Umformschritt in eine Sollgeometrie gebracht wird,
**dadurch gekennzeichnet, dass** für den Werkstoff eine Nickel-Chrom-Legierung in einem lösungsgeglühten Zustand gewählt wird, welche mindestens 50 Gewichtsprozent Nickel und 17 bis 21 Gewichtsprozent Chrom aufweist, und dass nach dem Umformen ein Härten durch eine Wärmebehandlung erfolgt.

11. Verfahren nach Anspruch 10, **dadurch gekennzeichnet, dass** das Umformen ein Kaltumformen ist und nach dem Kaltumformen ein Auslagerungshärten erfolgt, insbesondere in einem Temperaturbereich von 605 bis 728 °C, und zwar ohne zwischenzeitliches Lösungsglühen nach der Kaltumformung.

## Claims

1. A can (1) comprising:
- a flange part (4);
- a bottom (2);
- a side wall (3) that can be arranged in a gap in the mounted status of the can, said side wall consisting at least partially of a material containing a nickel constituent,
**characterized in that** the material is a nickel-chromium alloy which contains at least 50 percent by weight of nickel and 17 to 21 percent by weight of chromium.

2. The can according to claim 1, **characterized in that** the material is a nickel-chromium-iron alloy, with the nickel portion being maximally 55 percent by weight, and the iron portion ranging between 10 and 25 percent by weight.

3. The can according to claim 2, **characterized in that** the material contains molybdenum ranging between 2.8 and 3.3 percent by weight.

4. The can according to any of the preceding claims 1 to 3, **characterized in that** the material contains niobium, with the portion of niobium amounting to 0.5 to 10, preferably 3 to 7, particularly perferably 4.75 to 5.5 percent by weight, or that the material contains niobium and tantalium, with the portion of niobium and tantalium together accounting for 0.5 to 10, preferably 3 to 7, particularly preferable 4.87 t 5.2 percent by weight.

5. The can according to any of the preceding claims 1 to 4, **characterized in that** the material features aluminum and titanium, with the portion of aluminum ranging between 0.2 and 0.8, preferably between 0.4 and 0.6 percent by weight and/or the titanium portion ranging between 0.65 and 1.15, preferably between 0.8 and 1.15 percent by weight.

6. The can according to any of claims 1, **characterized in that** the material is a nickel-chromium-molybdenum alloy, with the portion of chromium amounting to 21 percent by weight and the portion of nickel amounting to at least 56 percent by weight, in particular to 56.6 percent by weight, and the molybdenum portion amounting to 17 percent by weight.

7. The can according to claim 6, **characterized in that** the material contains iron, with the iron portion amounting to maximally 2 percent by weight.

8. The can according to claim 6 or 7, **characterized in that** the side wall (3) is a side wall (3) brought by way of a reshaping step into a desired target geometry, said side wall having a reshaping degree of over 10 percent, preferably between 20 and 50 percent, further preferably between 30 and 40 percent, in particular 35 percent.

9. The can according to any of the preceding claims 1 to 8, **characterized in that** it does not have any pressure-bearing welding seams.

10. A method for manufacturing a can (1), said method comprising the steps of:
- forming a flange part (4) of the can (1);
- forming a bottom (2) of the can;
- forming a side wall (3) arrangeable in the gap in mounted condition of the can at least partially from a material containing a nickel constituent, with the side wall (3) being brought by a reshaping step into a target geometry
**characterized in that** for use as material a nickel-chromium alloy in solution annealed condition is chosen which contains at least 50 percent by weight of nickel and 17 to 21 percent by weigth of chromium, and that a hardening by way of heat treatment is performed after reshaping.

11. The method according to claim 10, **characterized in that** reshaping is a cold forming procedure and that precipitation hardening is performed after cold forming, in particular in a temperatrure range from 605 to 728 °C, i.e. without an intermediate solution annealing after cold forming.

## Revendications

1. Chemise d'entrefer (1) présentant :
- une partie de bride (4) ;
- un fond (2) ;
- une paroi latérale (3) qui est constituée au moins en partie par un matériau présentant un constituant à base de nickel, pouvant être disposée dans une fente à l'état monté de la chemise d'entrefer,
**caractérisée en ce que** le matériau est un alliage de nickel-chrome qui présente au moins 50% en poids de nickel et 17 à 21% en poids de chrome.

2. Chemise d'entrefer selon la revendication 1, **caractérisée en ce que** le matériau est un alliage de nickel-chrome, la proportion de nickel étant d'au maximum 55% en poids et la proportion de fer étant située entre 10 et 25% en poids.

3. Chemise d'entrefer selon la revendication 2, **caractérisée en ce que** le matériau présente du molybdène, la proportion de molybdène étant située entre 2,8 et 3,3% en poids.

4. Chemise d'entrefer selon l'une quelconque des revendications 1 à 3, **caractérisée en ce que** le matériau présente du niobium, la proportion de niobium étant de 0,5 à 10, de préférence de 3 à 7, de manière particulièrement préférée de 4,75 à 5,5% en poids ou **en ce que** le matériau présente du niobium et du tantale, la proportion de niobium et de tantale représentant ensemble 0,5 à 10, de préférence 3 à 7, de manière particulièrement préférée 4,87 à 5,2% en poids.

5. Chemise d'entrefer selon l'une quelconque des revendications 1 à 4, **caractérisée en ce que** le matériau présente de l'aluminium et du titane, la proportion d'aluminium étant située entre 0,2 et 0,8, de préférence entre 0,4 et 0,6% en poids et/ou la proportion de titane étant située entre 0,65 et 1,15, de préférence entre 0,8 et 1,15% en poids.

6. Chemise d'entrefer selon la revendication 1, **caractérisée en ce que** le matériau est un alliage de nickel-chrome-molybdène, la proportion de chrome étant de 21% en poids et la proportion de nickel étant d'au moins 56% en poids, en particulier de 56,6% en poids, et la proportion de molybdène étant de 17% en poids.

7. Chemise d'entrefer selon la revendication 6, **caractérisée en ce que** le matériau présente du fer, la proportion de fer étant d'au maximum 2% en poids.

8. Chemise d'entrefer selon la revendication 6 ou 7, **caractérisée en ce que** la paroi latérale (3) est une paroi latérale (3) amenée par une étape de transformation dans une géométrie de consigne qui présente un degré de déformation supérieur à 10%, de préférence entre 20 et 50%, plus préférablement entre 30 et 40%, en particulier de 35%.

9. Chemise d'entrefer selon l'une quelconque des revendications 1 à 8, **caractérisée en ce qu'**elle ne présente pas de joints de soudure soumis à la pression.

10. Procédé pour la fabrication d'une chemise d'entrefer (1) présentant les étapes consistant à :
- former une partie de bride (4) de la chemise d'entrefer (1) ;
- former un fond (2) de la chemise d'entrefer ;
- former une paroi latérale (3) qui est constituée au moins en partie par un matériau présentant un constituant à base de nickel, pouvant être disposée dans une fente à l'état monté de la chemise d'entrefer, la paroi latérale (3) étant amenée dans une géométrie de consigne par une étape de déformation,
**caractérisé en ce qu'**on choisit, pour le matériau, un alliage de nickel-chrome dans un état recuit avec mise en solution, qui présente au moins 50% en poids de nickel et 17 à 21% en poids de chrome et **en ce qu'**un durcissement par un traitement thermique a lieu après la déformation.

11. Procédé selon la revendication 10, **caractérisé en ce que** la déformation est une déformation à froid et un durcissement par vieillissement a lieu après la déformation à froid, en particulier dans une plage de température de 605 à 728°C et ce sans recuit intermédiaire de mise en solution après la déformation à froid.
